# FASCICULE DE BREVET EUROPEEN

(11) **EP 0 271 941 B1**
(45) Date de publication et mention de la délivrance du brevet: **19.09.1990**
(21) Numéro de dépôt: 87202288.4
(22) Date de dépôt: 23.11.1987
(51) Int. Cl.: B44C 1/16, B41M 3/12

(54) **Procédé de réalisation d'un produit à film protecteur transférable et produit obtenu pour la protection de documents ou autres éléments**
Verfahren zur Herstellung von Übertragungsprodukten mit einer Schutzlage und erhaltenes Produkt für den Schutz von Dokumenten
Method for manufacturing a transfer product with a protection layer, and product obtained for the protection of documents or other produce

(30) Priorité: 27.11.1986 FR 8616707
(43) Date de publication de la demande: 22.06.1988
(73) Titulaire: Vernhet, Louis, F-12100 Millau (FR); Trantoul, François, 12100 Millau (FR)
(72) Inventeur: Vernhet, Louis, F-12100 Millau (FR); Trantoul, François, 12100 Millau (FR)
(74) Mandataire: Barre, Philippe

(56) Documents cités:
- FR-A- 1 549 724
- FR-A- 2 391 859
- FR-A- 2 427 208
- US-A- 3 728 298
- US-A- 4 095 824
- US-A- 4 308 310
- US-A- 4 400 419

## Description

L'invention concerne un procédé de réalisation d'un produit de protection à film protecteur transférable, utilisable pour couvrir et protéger en surface un document ou autre élément. Elle s'étend au produit de protection obtenu.

Il est souvent souhaitable de protéger des documents notamment en papier, soit pour les mettre à l'abri des facteurs d'agressions externes tels que l'humidité (cartes, plans utilisés à l'extérieur...), soit pour éviter qu'ils soient falsifiés et les rendre inviolables (papiers d'identité, documents administratifs...).

Actuellement, une telle protection est obtenue par plastification à chaud (voir par exemple le brevet FR-A 1 549 724) ; un tel procédé impose un matériel professionnel et sa mise en oeuvre est resér- vée à des spécialistes. Ces conditions de mise en oeuvre et le coût de ce procédé en limitent les applications à des domaines spécifiques étroits (documents importants ou de valeur, petites surfaces à couvrir...) et excluent une généralisation à des documents courants. De plus, la plastification conduit à couvrir le document d'une couche relativement épaisse (à base de polyvinyle) et modifie les caractéristiques du document qui perd une grande partie de sa souplesse et n'est plus pliable ou manipulable comme auparavant.

Par ailleurs, on connaît dans le domaine de la décalcomanie des films transferts cellulosiques ou ni- trocellulosiques (voir par exemple le brevet FR-A 2 427 208) ou des films obtenus par dépôt alkyde-uréthanne (voir par exemple le brevet US-A 4 308 310), qui sont utilisés pour garnir une surface d'un motif. Mais ces films de marquage sont inutilisables pour répondre aux objectifs de protection visés par l'invention, car ils sont très fragiles et ne résistent pas aux solvants légers et, a fortiori, à des solvants plus puissants tels que les diluants cellulosiques ; en particulier, ces films peuvent être facilement éliminés sans altérer le support et ne peuvent donc constituer une protection contre les falsifications.

De plus, il est à noter que le brevet FR-A 2 391 859 décrit des produits de marquage qui sont transférables à chaud et comprennent un élastomère de polyurethane thermoplastique. La température de transfert doit être suffisante pour modifier la structure du polyuréthane de façon à engendrer des liaisons covalentes assurant l'adhésion sur le support: cette température engendre inévitablement au coeur du matériau des réticulations et un durcissement, qui modifieraient les caractéristiques de souplesse du document si ces produits étaient utilisés comme film de protection.

La présente invention se propose de fournir un nouveau produit de protection utilisable à froid par simple pression, à la manière d'un film transfert par toute personne sans aucun matériel particulier.

L'objectif essentiel de l'invention est de fournir un produit qui donne une protection très sûre tant à l'égard des facteurs d'agression externes que vis- à-vis des falsifications; en particulier, l'invention vise à fournir un produit possédant un film protecteur transférable qui résiste aux solvants légers ainsi qu'aux solvants cellulosiques et dont l'élimination ou la tentative d'élimination s'accompagne nécessairement d'une destruction ou d'une altération très apparente du document, pour la plupart des matériaux constitutifs et notamment pour les documents en papier.

Un autre objectif est de permettre de personnaliser le document, en lui adjoignant des motifs ou une trame, soit directement visible, soit invisible à la lumière solaire mais détectable sous rayonnement ultraviolet.

Un autre objectif est d'éviter de modifier, de façon importante, les caractéristiques physiques du document protégé et de lui conserver en particulier une souplesse et des possibilités de pliage analogues à celles qu'il possédait initialement.

Un autre objectif de l'invention est d'indiquer un procédé de réalisation du produit de protection visé bénéficiant d'un faible coût de revient, ce coût, combiné à la facilité de mise en oeuvre du produit, permettant de généraliser l'utilisation du produit aux documents les plus courants.

Un autre objectif est d'indiquer un procédé se prêtant à l'obtention de films protecteurs transférables, de formes diverses fonction de l'utilisation finale envisagée.

A cet effet, le procédé visé par l'invention, pour réaliser un produit de protection à film protecteur transférable à froid par simple pression, utilise comme base une couche obtenue par impression au moyen d'un mélange liquide bicomposant polymérisable contenant un polyol hydroxylé et un isocyanate ou polyisocyanate, mélange apte à polymériser in si- tu pour conduire à une mince couche transparente de polyuréthane.

Dans sa forme de mise en oeuvre la plus simple, le procédé conforme à l'invention pour la fabrication du produit de protection consiste à réaliser sur une feuille-support anti-adhérente une seule impression au moyen d'un mélange liquide polymérisable tel que ci-dessus défini de façon à obtenir après polymérisation in situ un mince film transparent de polyuréthane sur ladite feuille-support, et à couvrir ledit film d'une couche adhésive transparente.

Dans une autre forme de mise en oeuvre adaptée pour fabriquer un produit de protection permettant de personnaliser un document ou autre élément, le procédé conforme à l'invention consiste :
. à réaliser sur une feuille-support anti-adhérente une première impression continue au moyen d'un mélange liquide polymérisable tel que défini plus haut, de façon à engendrer la polymérisation in situ du mélange conduisant à une première couche transparente de polyuréthane,
. avant polymérisation complète de cette première impression, à réaliser au moins une impression intercalaire selon un motif ou une trame au moyen d'un mélange liquide polymérisable tel que défini plus haut, avec adjonction d'une substance colorée parmi le groupe suivant : substance fluorescente sous radiation notamment ultraviolette, invisible à la lumière, substance fluorescente sous radiation notamment ultraviolette, visible à la lumière, ou pigment opaque, de façon à engendrer la polymérisation in situ dudit mélange conduisant à une couche intercalaire discontinue de polyuréthane,
. avant polymérisation complète de l'impression intercalaire, à réaliser une seconde impression continue au moyen d'un mélange liquide polymérisable tel que défini plus haut, de façon à engendrer la polymérisation in situ du mélange conduisant à une seconde couche transparente du polyuréthane,
. enfin à couvrir la seconde impression d'une couche adhésive transparente.

Ainsi, le procédé de l'invention conduit à revêtir par impression la feuille-support d'un mince film de polyuréthane, monocouche dans le premier cas, multicouche dans le second. Chaque impression peut être réalisée par tout procédé d'impression connu en soi et en particulier par sérigraphie ou par héliogravure. Le mélange liquide servant à l'impression est préalablement préparé notamment à proportion de 1,8 à 2,2 doses de polyol hydroxylé pour une dose d'isocyanate ou de polyisocyanate. Par exemple, il est possible d'utiliser un mélange de résine polyacrylique hydroxylée ou de résine polyester hydroxylée ou de résine polyether hydroxylée, et de polyisocyanate aliphatique ou aromatique.

Cette technique permet d'obtenir des films de polyuréthane étanches, extrêmement minces et résistants, dont l'épaisseur pourra être ajustée en pratique entre 5 et 50 Ilm (microns). Dans le cas d'un film multicouche obtenu par plusieurs impressions, les diverses couches adhèrent intimement les unes aux autres en raison de leur polymérisation simultanée qui conduit à une interpénétration des molécules de polymère aux interfaces : le film obtenu est en réalité, non pas un complexe, mais un véritable composite où les couches en sont plus séparables. La couche intercalaire est ainsi rigoureusement inaccessible.

La couche adhésive couvrant ce film peut à son tour être réalisée, avant polymérisation complète de la dernière couche du film, par impression de celle-ci au moyen de matière adhésive transparente, notamment par sérigraphie ou héliogravure. La matière adhésive utilisée est par exemple de type acrylique connu en soi.

Pour permettre une utilisation ultérieure du produit par l'usage, une feuille protectrice siliconée (ou traitée de façon analogue) est ensuite disposé au-dessus de la couche adhésive pour la protéger jusqu'à l'utilisation.

On obtient ainsi un produit de protection se présentant en feuille, qui peut être distribué auprès de l'utilisateur final et dont la mise en oeuvre par celui-ci est extrêmement simple et ne requiert aucun appareillage. Pour protéger un document ou toute surface analogue, il suffit de retirer la feuille siliconée, d'appliquer le produit à froid sur la surface à protéger de façon que la couche adhésive couvre cette surface, d'exercer une pression sur la surface de la feuille-support afin d'engendrer le transfert, et de détacher ladite feuille-support. Un tel processus mis en oeuvre à froid sans précautions particulières peut être accompli par toute personne sans compétence particulière.

Les essais ont démontré que l'on obtenait une protection extrêmement efficace des documents. Le film de polyuréthane, même très mince, soustrait les documents aux influences extérieures et est insensible à la plupart des solvants courants. Les rares solvants qui l'attaquent tels que l'acétone détruisent également le papier et les matériaux de ce type, de sorte que toute tentative d'altération du film pour accéder à la surface d'un document ainsi protégé laisse des traces très apparentes.

En outre, dans le cas d'un film multicouche, la couche intercalaire située en position inaccessible entre les deux autres permet de personnaliser de façon infalsifiable les documents à protéger. La substance colorée disposée dans le mélange polymérisable de cette couche intercalaire dépendra des applications : substance invisible réagissant aux ultraviolets (ou éventuellement aux infrarouges), substance visible subissant une modification de couleur sous rayonnement (ultraviolets...), substance opaque formant un dessin ou une trame opaque sur le document ou des parties de celui-ci.

Le film protecteur conforme à l'invention peut être facilement adapté pour couvrir et protéger une ou des surfaces de formes déterminées ; il suffit que la ou les impressions au moyen du ou des mélanges liquides polymérisables, puis l'impression au moyen de la matière adhésive soient réalisées sur une ou des portions de la feuille-support de formes correspondant à celles des surfaces à protéger. Il est à noter que le procédé de l'invention permet de réaliser des produits de protection propres à couvrir de grandes surfaces, et ce, à un coût réduit compte tenu de l'extrême minceur du film de polyuréthane et donc des faibles quantités de matières premières utilisées.

Par ailleurs, il est possible le cas échéant de doser le pouvoir collant de la couche adhésive en réalisant l'impression de celle-ci sur une pluralité de zones séparées conformément au procédé décrit dans la demande de brevet FR n^{o} 86.05039 aux noms des demandeurs. On obtient alors une trame adhésive dont le pouvoir collant est aisément ajustable par un réglage de la densité et/ou de l'étendue des zones adhésives imprimées.

Des exemples de réalisation de l'invention sont décrits dans la description qui suit en référence aux dessins annexés ; sur ces dessins :
- les figures 1a, 1b, 1 illustrent, à échelle très dilatée, les étapes du procédé de réalisation d'un produit de protection conforme à l'invention, à film monocouche,
- les figures 2a, 2b et 2c illustrent l'utilisation de ce produit,
- les figures 3a, 3b, 3c, 3d et 3e illustrent, à échelle très dilatée, les étapes du procédé de fabrication d'un produit de protection à film multicouche.

Le procédé illustré à titre d'exemple est mis en oeuvre sur des machines d'impression sérigraphique, en particulier sur des machines traditionnelles à claquoir (écran articulé) ou sur des machines à écran à soulèvement intégral (écran mobile en translation). Dans le cas ci-après décrit où les impressions ont une épaisseur de l'ordre de 5 à 10 gm (microns), les deux types de machines peuvent être utilisés indifféremment. Dans le cas où des épaisseurs plus importantes seraient souhaitées (entre 10 et 50 µrn (microns), l'on préférera utiliser le second type de machine qui permet d'obtenir des impressions plus épaisses en une seule passe ; bien entendu, le premier type peut également être utilisé en plusieurs passes.

Le produit à film monocouche visé aux figures (1 a-lc) comprend une feuille-support transparente 1 (figure 1a) du type dit non adhérent, c'est-à-dire propre à ne développer que de faibles forces de liaison avec la plupart des polymères. Par exemple, cette feuille-support peut être une feuille de polystyrène d'un grammage de l'ordre de 120 g/m2.

Cette feuille-support 1 est choisie de taille dépassant celle de la surface à protéger.

Elle est placée sur le plateau de la machine sérigraphique, et l'écran de celle-ci est garni d'un mélange liquide préalablement préparé à partir d'un polyol hydroxylé et d'un isocyanate.

Ce mélange peut notamment être préparé en ajoutant deux doses de résine polyacrylique hydroxylée ou de résine polyester hydroxylée, ou de résine polyether hydroxylée à bas poids moléculaire, et une dose de polyisocyanate trifonctionnel aliphatique ou aromatique (par exemple, résine polyacrylique "réf. U8560" et héxaméthylène diisocyanate trimérisé "réf. U8580", vendus par le "Laboratoire CHIMITEC").

La quantité de mélange étalée sur l'écran sérigraphique est ajustée pour correspondre à une épaisseur de 8 à 10 microns.

Après impression sur la feuille-support 1, le mélange polymérise et donne un mince film transparent de polyuréthane 2. L'impression est effectuée selon une forme correspondant à celle de la surface à protéger, par exemple rectangulaire dans le cas schématisé aux figures 2a, 2b, 2c visant le protection de cartes d'identité.

Lors d'une production en série, la machine sérigraphique est nettoyée chaque heure pour éviter un colmatage de l'écran.

La feuille-support 1 et son impression polyuréthane 2 sont ensuite laissées à l'air libre afin de permettre à la polymérisation de commencer. La durée totale de celle-ci est de plusieurs jours (de l'ordre de 8 à 10 jours).

Avant d'atteindre cette polymérisation complète, l'ensemble est replacé sur la machine sérigraphique pour effectuer une nouvelle impression au-dessus du film 2 au moyen d'une matière adhésive transparente. Selon les conditions de température, on laissera le film polymériser entre 3 et 36 heures et de préférence 4 ou 5 heures environ. Ces délais permettent de garantir que le film est suffisamment sec et consistant pour subir une impression mais avec une polymérisation encore incomplète pour permettre une meilleure adhésion de la nouvelle impression. Celle-ci sera par exemple effectuée en utilisant une matière adhésive acrylique du type vendu par "TIFLEX" sous la référence "adhésif acrylique". Cette impression est réalisée sur toute la surface du film 2 afin de le revêtir d'une couche adhésive transparente 3 (figure 1b) dont l'épaisseur est similaire à celle du film (comprise entre 5 et 50 microns et, en l'exemple de l'ordre de 8 à 10 microns).

L'ensemble est ensuite couvert par une feuille protectrice siliconée 4 (figure 1c) dont le grammage peut être de l'ordre de 145 gr/m2.

Le produit de protection ainsi obtenu peut être stocké et distribué sans précaution particulière.

Aux figures 2a, 2b et 2c, on a schématisé .une application de l'invention pour la protection de cartes d'identité. Cette protection peut être effectuée par l'administration chargée d'établir ces cartes, après apposition par le titulaire de sa signature et, le cas échéant, d'empreintes digitales, et ceci au moment même où la carte d'identité lui est remise.

Le produit de protection est schématisé en perspective à la figure 2a, la feuille protectrice siliconée 4 étant en cours de retrait.

Après retrait de cette feuille protectrice, le produit est appliqué sur la carte d'identité (figure 2b), les impressions 2 et 3 de polyuréthane et matière adhésive ayant la forme d'un rectangle de taille correspondant à celui de cette carte. Ces impressions sont mises en correspondance avec la surface de la carte et l'opérateur exécute une pression qui amène la couche adhésive 3 à adhérer sur la carte avec transfert simultané du film 2.

Il suffit ensuite de détacher la feuille-support 1 (figure 2c) et la carte d'identité est protégée.

Les essais sont montré que le mince film 2, une fois qu'il a adhéré au document grâce à la couche adhésive 3, est impossible à séparer de celui-ci. En raison de son excellente résistance mécanique, il ne peut être localement gratté sans abîmer le document. De plus, des essais avec des solvants ou diluants n'ont pas permis d'en trouver un capable d'attaquer le film sans détériorer le document en papier. On obtient ainsi un document extrêmement difficile à falsifier.

Il est à noter que le film protecteur est peu apparent et ne modifie par sensiblement la souplesse de la carte.

Par ailleurs, les figures 3a-3e illustrent (à échelle plus grande) la fabrication d'un produit de protection à film polyuréthane multicouche.

La première étape (figures 3a) est similaire à la première étape du procédé déjà décrit et consiste à imprimer sur une feuille-support en polystyrène 5 une couche transparente de polyuréthane 6 au moyen d'un mélange polymérisable identique à celui déjà décrit.

Avant la fin de la polymérisation de ce mélange, c'est-à-dire dans un délai compris entre 3 et 36 heures après cette impression, une impression intercalaire discontinue 7 de dessins, motifs ou trames est effectuée sur la première impression (figure 3b). Un délai de l'ordre de 4 à 5 heures donne de bons résultats (impression initiale suffisamment consistante pour permettre l'impression intercalaire, tout en autorisant une adhésion étroite des couches en raison des phénomènes de polymérisation simultanés à leur interface).

Cette impression intercalaire 7 est réalisée avec une résine de base similaire à laquelle à été ajoutée une substance colorée entre 2 et 50 % en poids, le polyisocyanate étant ensuite mélangé. Par exemple, selon les effets recherchés, on peut ajouter une des substances suivantes se présentant sous la forme de fine poudre :
- substance à base de terres et métaux rares, vendue par "CHIMITEC" sous la référence "Lumiton fluo U.V. codes" (entre 2 et 25 % en poids), afin de fournir des motifs invisibles à la lumière solaire, devenant fluorescents sous radiation ultraviolette,
- substance à base de colorants organiques fluorescents possédant une longue série de doubles liaisons sous forme cyclique ou benzénique, vendue par "CHIMITEC" sous la référence "Lumiton fluo LJ" (entre 25 % et 50 % en poids), afin de fournir des motifs fluorescents à la lumière solaire, possédant une fluorescence intense sous radiation ultraviolette avec changement de couleur,
- pigments opaques à base d'oxyde de titane ou de noir de carbone (de 5 % à 25 % en poids),
- pigments organiques transparents à base d'ophta- locyanine (bleu) ou de jaune "HANSA" (entre 5 % et 25 % en poids).

Avant polymérisation complète de cette impression intercalaire, on réalise une seconde impression 8 identique à l'impression 6 pour obtenir une nouvelle couche transparente de polyuréthane (figure 3c). Cette impression est réalisée dans le même délai que précédemment (entre 3 et 36 heures et de préférence de 4 à 5 heures après l'impression intercalaire).

Au terme de la polymérisation des trois couches 6, 7 et 8, on obtient un film composite de polyurétha₋ ne avec motif ou trame intégré, les couches n'étant plus séparables. Ce film multicouche peut notamment avoir une épaisseur de l'ordre de 8 à 20 microns.

Une impression de matière adhésive transparente 9 est ensuite réalisée comme précédemment (figure 3d). Cette impression est de préférence confectionnée ayant polymérisation complète de la couche 8 dans un délai compris entre 3 et 36 heures et de préférence de l'ordre de 4 à 5 heures.

L'ensemble est ensuite couvert par une feuille protectrice siliconée 10 analogue à celle du produit précédemment décrit.

Le produit de protection ainsi obtenu peut être stocké et distribué sans précaution particulière. Son utilisation est similaire à celle déjà décrite du produit à film polyuréthane monocouche. Il est à noter que, le cas échéant, plusieurs impressions intercalaires peuvent être superposées grâce à des passes successives sur la machine (avec un délai entre passes compris entre 3 et 36 heures et de préférence de l'ordre de 4 à 5 heures).

## Revendications

1. Procédé de réalisation d'un produit de protection à film protecteur transférable à froid par simple pression, utilisable pour couvrir et protéger en surface un document ou autre élément, caractérisé en ce qu'il consiste à réaliser sur une feuille-support anti-adhérente (1) une impression (2) au moyen d'un mélange liquide bicomposant polymérisable contenant un polyol hydroxylé et un isocyanate ou polyisocyanate de façon à engendrer la polymérisation in situ du mélange, conduisant à un mince film transparent de polyuréthane et à couvrir ledit film d'une couche adhésive transparente (3).

2. Procédé de réalisation d'un produit de protection à film protecteur transférable à froid par simple pression, utilisable pour couvrir et protéger en surface un document ou autre élément, caractérisé en ce qu'il consiste:
- à réaliser sur une feuille-support anti-adhérente une première impression continue au moyen d'un mélange liquide bicomposant polymérisable contenant un polyol hydroxylé et un isocyanate ou polyisocyanate, de façon à engendrer la polymérisation in situ du mélange conduisant à une première couche transparente de polyuréthane.
- avant polymérisation complète de ladite première impression, à réaliser au moins une impression intercalaire selon un motif ou une trame au moyen d'un mélange liquide bicomposant polymérisable contenant un polyol hydroxylé et un isocyanate ou polyisocyanate avec adjonction d'une substance colorée parmi le groupe suivant: substance fluorescente sous radiation notamment ultraviolette, invisible à la lumière, substance fluorescente sous radiation notamment ultraviolette, visible à la lumière, ou pigment opaque, de façon à engendrer la polymérisation in situ dudit mélange conduisant à une couche intercalaire discontinue de polyuréthane,
- avant polymérisation complète de l'impression intercalaire, à réaliser une seconde impression continue au moyen d'un mélange liquide bicomposant polymérisable à base de polyol hydroxylé et d'isocyanate ou polyisocyanate, de façon à engendre la polymérisation in situ du mélange conduisant à une seconde couche transparente de polyuréthane,
- et à couvrir la seconde impression d'une couche adhésive transparente.

3. Procédé selon la revendication 2, dans lequel:
- L'impression intercalaire est effectuée entre 3 et 36 heures après la première impression,
- la seconde impression est effectuée entre 3 et 36 heures après l'impression intercalaire.

4. Procédé selon l'une des revendications 1, 2 ou 3, dans lequel le mélange liquide polymérisable utilisé pour chaque impression est un mélange de résine polyacrylique hydroxylée ou de résine polyester hydroxylée ou de résine polyether hydroxylée et de polyisocyanate aliphatique ou aromatique.

5. Procédé selon la revendication 4, dans lequel le mélange liquide polymérisable utilisé pour chaque impression est préparé en mélangeant entre 1,8 et 2,2 doses de résine pour une dose d'isocyanate ou de polyisocyanate.

6. Procédé selon les revendications 2 et 5 prises ensemble, dans lequel le mélange liquide polymérisable utilisé pour chaque impression intercalaire contient entre 2 et 50% de substance colorée par rapport au poids de résine.

7. Procédé selon l'une des revendications 1, 2, 3, 4, 5 ou 6, caractérisé en ce que chaque impression au moyen du mélange liquide polymérisable est réalisée par sérigraphie ou par héliogravure.

8. Procédé selon la revendication 4, caractérisé en ce que la ou les impressions par sérigraphie ou héliogravure sont réalisées de façon à obtenir sur la feuille-support (1) un film (2) ayant une épaisseur globale comprise entre 5 et 50 microns.

9. Procédé selon l'une des revendications 7 ou 8, caractérisé en ce que la couche adhésive transparente est confectionnée entre 3 et 36 heures après la dernière impression, en réalisant une impression du film en particulier par sérigraphie ou héliogravure, au moyen de matière adhésive transparente.

10. Procédé selon la revendication 9, dans lequel la matière adhésive utilisée est de type acrylique.

11. Procédé selon l'une des revendications 9 ou 10, dans lequel l'impression au moyen de matière adhésive est réalisée sur une pluralité de zones séparées en vue d'obtenir une couche adhésive discontinue, de pouvoir collant ajustable.

12. Procédé selon l'une des revendications précédentes, dans lequel une feuille protectrice siliconée (4) est disposée au-dessus de la couche adhésive (3).

13. Produit de protection pour permettre, par un transfert à froid par simple pression, de couvrir et protéger en surface un document ou autre élément, caractérisé en ce qu'il comprend, d'une part, un mince film de polyuréthane (2), imprimé sur une feuille-support anti-adhérente (1), et obtenu à partir d'un mélange bicomposant, d'autre part, une couche adhésive transparente (3) couvrant ledit film et surmontée d'une feuille protectrice siliconée (4).

14. Produit de protection selon la revendication 13, dans lequel le mince film est un film transparent monocouche.

15. Produit de protection selon la revendication 13, dans lequel le mince film est un film multicouche, comprenant deux couches transparentes de polyuréthane situées de part et d'autre d'une couche de polyuréthane contenant une substance colorée.

16. Produit de protection selon l'une des revendications 13, 14 ou 15, dans lequel la couche adhésive est une couche acrylique imprimée sur le film de polyuréthane.

## Claims

1. Process for bringing about a protective product with a protective film capable of being transferred in the cold state by simple pressure, which can be used for covering end protecting on the surface a document or other object, characterised in that it consists in producing on a non-adhesive support foil (1) an imprint (2) by means of a liquid polymerisable two-component mixture containing a hydroxylated polyol and an isocyanate or polhisocyanate so as to cause polymerisation of the mixture in situ, leading to a thin transparent polyurethane film, and in covering said film with a transparent adhesive layer (3).

2. Process for bringing about a protective product with a protective film capable of being transferred in the cold state by simple pressure and used for covering and protecting on the surface a document or other object, characterised in that it consists:
- in bringing about on a non-adhesive support foil a first continuous imprint with the aid of a liquid, polymerisable twocomponent mixture containing a hydroxylated polyol and an isocyanate or polyisocyanate in such a manner as to cause polymerisation of the mixture in situ, leading to a first transparent polyurethane layer,
- in bringing about, prior to complete polymerisation of said first imprint, at least one intermediate imprint corresponding to a motif or screen with the aid of a liquid, polymerisable two-component mixture containing a hydroxylated polyol and an isocyanate or polyisocyanate with the addition of a coloured substance from the following group: substance fluorescent under radiation, in particular ultraviolet radiation, and invisible in light, substance fluorescent under radiation, in particular ultraviolet radiation, and visible in light, or opaque pigment, in such a manner as to cause polymerisation of said mixture in situ, leading to a discontinuous intermediary polyurethane layer,
- in bringing about, prior to complete polymerisation of the intermediate imprint, a second continuous imprint with the aid of a liquid, polymerisable two-component mixture based on hydroxylated polyol and isocyanate or polyisocyanate, in such a manner as to cause polymerisation of the mixture in situ, leading to a second transparent polyurethane layer,
- and in covering the second imprint with e transparent adhesive layer.

3. Process according to claim 2, in which:
- the intermediate imprint is applied 3 to 36 hours after the first imprint,
- the second imprint is applied 3 to 36 hours after the intermediate imprint.

4. Process according to one of claims 1, 2 or 3, in which the liquid, polymerisable mixture used for each imprint is a mixture of hydroxylated polyacrylic resin or hydroxylated polyester resin or hydroxylated polyether resin and aliphatic or aromatic polyisocyanate.

5. Process according to claim 4, in which the liquid, polymerisable mixture used for each imprint is prepared by mixing from 1.8 to 2.2 doses of resin per dose of isocyanate or polyisocyanate.

6. Process according to claims 2 and 5 jointly, in which the liquid, polymerisable mixture used for each intermediate imprint contains, in relation to the weight of the resin, from 2 to 50 per cent of coloured substance.

7. Process according to one of claims 1, 2, 3, 4, 5 or 6, characterised in that each imprint carried out with the aid of the liquid, polymerisable mixture is brought about by silk-screen printing or gravure printing.

8. Process according to claim 4, characterised in that the imprint or imprints by silk-screen or gravure printing are brought about so as to produce on support foil (1) a film (2) having a total thickness from 5 to 50 microns.

9. Process according to one of claims 7 or 8, characterised in that the transparent adhesive layer is produced 3 to 36 hours after the last imprint, by bringing about a film imprint, in particular by silk-screen or gravure printing, with the aid of transparent adhesive material.

10. Process according to claim 9, in which the adhesive material used is of acrylic type.

11. Process according to one of claims 9 or 10, in which the imprint produced with the aid of adhesive material is brought about on a plurality of separate zones, with a view to producing a discontinuous adhesive layer of adjustable adhesive power.

12. Process according to one of the preceding claims, in which a siliconated protective foil (4) is arranged on top of adhesive layer (3).

13. Protective product such as to enable, by transfer in the cold state by simple pressure, a document or other object to be covered and protected on the surface, characterised in that it comprises, on the one hand, a thin polyurethane film (2) imprinted on a non-adhesive support foil (1) and produced by means of a two-component mixture, and, on the other hand, a transparent adhesive layer (3) covering said film and surmounted by a siliconated protective foil (4).

14. Protective product according to claim 13, in which the thin film is a single-layer transparent film.

15. Protective product according to claim 13, in which the thin film is a multi-layer film, comprising two transparent polyurethane layers situated at either side of a polyurethane layer containing a coloured substance.

16. Protective product according to one of claims 13, 14 or 15, in which the adhesive layer is an acrylic layer imprinted on the polyurethane film.

## Patentansprüche

1. Verfahren zur Herstellung eines Schutzproduktes mit einem durch einfachen Druck in kaltem Zustand übertragbaren Schutzfilm, das zum Überziehen und Schützen einer Urkunde oder eines anderen Objekts an der Oberfläche geeignet ist, dadurch gekennzeichnet, daß es in der Erzeugung auf einer nichtklebenden Tragfolie (1) eines Aufdrucks (2) mittels eines flüssigen, polymerisierbaren Zweistoffgemisches besteht, das ein hydroxyliertes Polyol und ein Isocyanat oder Polyisocyanat enthält, um die Polymerisierung in situ des Gemisches zu bewirken, wobei ein dünner, transparenter Polyurethanfilm entsteht, und im Überziehen des besagten Films mit einer transparenten Klebschicht (3).

2. Verfahren zur Herstellung eines Schutzproduktes mit einem durch einfachen Druck im kalten Zustand übertragbaren Schutzfilm, der zum Überziehen und Schützen einer Urkunde oder eines anderen Objekts an der Oberfläche geeignet ist, dadurch gekennzeichnet, daß er darin besteht:
- auf einer nichtklebenden Tragfolie mit Hilfe eines polymerisierbaren flüssigen Zweistoffgemisches, das ein hydroxyliertes Polyol und ein Isocyanat oder Polyisocyanat enthält, einen kontinuierlichen ersten Ausdruck zu erzeugen, und zwar so, daß Polymerisation des Gemisches in situ bewirkt wird, wobei eine erste transparente Polyurethanschicht entsteht,
- vor Abschluß der Polymerisation des besagten ersten Aufdrucks mindestens einen einem Motiv oder Raster entsprechenden Zwischenaufdruck mittels eines polymerisierbaren flüssigen Zweistoffgemisches zu erzeugen, das ein hydroxyliertes Polyol und ein Isocyanat oder Polyisocyanat unter Zusatz eines farbigen Stoffes aus der folgenden Gruppe enthält: unter Einwirkung einer Strahlung insbesondere einer ultravioletten Strahlung fluoreszierender Stoff, der im Licht unsichtbar ist, unter Einwirkung einer Strahlung, insbesondere einer ultravioletten Strahlung fluoreszierender Stoff, der im Licht sichtbar ist, oder ein opaquer Farbstoff, und zwar so, daß Polymerisation des besagten Gemisches in situ bewirkt wird, wobei eine diskontinuierliche Zwischenschicht aus Polyurethan entsteht,
- vor Abschluß der Polymerisation des Zwischenaufdrucks mittels eines polymerisierbaren flüssigen Zweistoffgemisches aufgrund von hydroxyliertem Polyol und Isocyanat oder Polyisocyanat einen zweiten, kontinuierlichen Aufdruck zu erzeugen, und zwar so, daß Polymerisation des Gemisches in situ bewirkt wird, wobei eine zweite transparente Polyurethanschicht entsteht,
- und den zweiten Aufdruck mit einer transparenten Klebschicht zu überziehen.

3. Verfahren nach Anspruch 2, wobei
- der Zwischenaufdruck zwischen 3 und 36 Stunden nach dem ersten Aufdruck vorgenommen wird,
- der zweite Aufdruck zwischen 3 und 36 Stunden nach dem Zwischenaufdruck vorgenommen wird.

4. Verfahren nach einem der Ansprüche 1, 2 oder 3, wobei das für jeden Aufdruck verwendete flüssige polymerisierbare Gemisch ein Gemisch von hydroxyliertem Polyakrylharz oder hydroxyliertem Polyesterharz oder hydroxyliertem Polyätherharz und aliphatischem oder aromatischem Polyisocyanat ist.

5. Verfahren nach Anspruch 4, wobei das für jeden Aufdruck verwendete flüssige polymerisierbare Gemisch durch Mischen von 1,8 bis 2,2 Mengen Harz je einer Menge Isocyanat oder Polyisocyanat präpariert wird.

6. Verfahren nach den Ansprüchen 2 und 5 gemeinsam, wobei das für jeden Zwischenaufdruck verwendete flüssige polymerisierbare Gemisch im Verhältnis zum Gewicht des Harzes von 2 bis 50 Prozent Farbstoff enthält.

7. Verfahren nach einem der Ansprüche 1, 2, 3, 4, 5 oder 6, dadurch gekennzeichnet, daß jeder mittels des flüssigen polymerisierbaren Gemisches erzeugte Aufdruck durch Siebdruck oder Fototiefdruck bewirkt wird.

8. Verfahren nach Anspruch 4, dadurch gekennzeichnet, daß der oder die durch Siebdruck oder Fototiefdruck erzeugte Aufdruck bzw. erzeugten Aufdrucke so hergestellt wird bzw, werden, daß auf Tragfolie (1) ein Film (2) mit einer Gesamtdicke von 5 bis 50 Mikron entsteht.

9. Verfahren nach einem der Ansprüche 7 oder 8, dadurch gekennzeichnet, daß die transparente Klebschicht 3 bis 36 Stunden nach dem letzten Aufdruck erzeugt wird, wobei insbesondere durch Siebdruck oder Fototiefdruck mittels eines transparenten klebenden Stoffes ein Filmaufdruck hergestellt wird.

10. Verfahren nach Anspruch 9, wobei der verwendete klebende Stoff akrylischer Art ist.

11. Verfahren nach einem der Ansprüche 9 oder 10, wobei der mittels eines klebenden Stoffes bewirkte Aufdruck auf einer Mehrheit getrennter Zonen erzeugt wird, und zwar so, daß eine diskontinuierliche Klebschicht mit einstellbarem Haftvermögen entsteht.

12. Verfahren nach einem der vorstehenden Ansprüche, bei dem eine silikonisierte Schutzfolie (4) über der Klebschicht (3) angeordnet wird.

13. Schutzprodukt, das so beschaffen ist, daß es das Überziehen und den Schutz durch Übertragung im kalten Zustand mittels einfachen Drucks einer Urkunde oder eines anderen Objekts an der Oberfläche gestattet, dadurch gekennzeichnet, daß es einerseits einen dünnen Polyurethanfilm (2) umfaßt, der auf einer nichtklebenden Tragfolie (1) aufgedruckt und aus einem Zweistoffgemisch hergestellt ist, und andererseits eine transparente Klebschicht (3), die den besagten Film bedeckt und über der sich eine silikonisierte Schutzfolie (4) befindet.

14. Schutzprodukt nach Anspruch 13, wobei der dünne Film ein einschichtiger transparenter Film ist.

15. Schutzprodukt nach Anspruch 13, wobei der dünne Film ein mehrschichtiger Film ist, der zwei transparente Polyurethanschichten zu beiden Seiten einer einen farbigen Stoff enthaltenden Polyurethanschicht umfaßt.

16. Schutzprodukt nach einem der Ansprüche 13, 14 oder 15, wobei die Klebschicht eine auf dem Polyurethanfilm aufgedruckte akrylische Schicht ist.
